# EUROPÄISCHE PATENTSCHRIFT

(11) **EP 0 195 995 B1**
(45) Veröffentlichungstag und Bekanntmachung des Hinweises auf die Patenterteilung: **27.09.1989**
(21) Anmeldenummer: 86103563.2
(22) Anmeldetag: 17.03.1986
(51) Int. Cl.: C25D 15/02

(54) **Verfahren zur Herstellung von Zinn-Graphit- oder Zinn/Blei-Graphit-Schichten und Bad zum galvanischen Abscheiden derartiger Dispersionsüberzüge**
Process for the electrodeposition of composite tin-graphite or tin-lead graphite layers, and baths used therefor
Procédé de dépôt électrolytique de couches dispersées étain-graphite ou étain-plomb-graphite et bains utilisés à cet effet

(30) Priorität: 29.03.1985 DE 3511621
(43) Veröffentlichungstag der Anmeldung: 01.10.1986
(73) Patentinhaber: SIEMENS AKTIENGESELLSCHAFT, 80333 München (DE)
(72) Erfinder: Behringer, Georg, D-8501 Rosstal (DE); Otto, Klaus, D-8500 Nürnberg (DE)

(56) Entgegenhaltungen:
- GB-A- 1 224 166
- GB-A- 1 265 472
- US-A- 2 489 523

## Beschreibung

Die Erfindung bezieht sich auf ein Verfahren zur Herstellung von Zinn-Graphit- oder Zinn/Blei-Graphit-Schichten, die galvanisch mit in einem Galvanisierbad eingelagerten Graphit-Pulverteilchen in einem einzigen Arbeitsgang abgeschieden werden. Daneben bezieht sich die Erfindung auf das zugehörige Bad zum galvanischen Abscheiden von Zinn-Graphit- oder Zinn/Blei-Graphit-Dispersionsüberzügen, mit einem Galvanisierbad aus einer wäßrigen Lösung von Zinn-II-Salzen oder Zinn-II- und Blei-II-Salzen, in dem Graphitpulver verteilt ist.

Für den Einsatz von mehrpoligen Steckkontaktleisten werden bisher vorwiegend edelmetallüberzogene Kontaktstifte bzw. -messer und Kontaktbuchsen verwendet, die ausschließlich galvanisch aufgebracht werden. Es ist bekannt, zu Standzeitverlängerungen dabei Graphiteinlagerungen in die Edelmetallüberzüge vorzusehen: Beispielsweise aus der DE-C 2 543 082 ist ein cyanidischer Silberelektrolyt und ein Verfahren zur galvanischen Abscheidung von Silber-Graphit-Dispersionsüberzügen und seine Anwendung für Kontakte bekannt, bei denen der Graphit als Festschmierstoff dient.

Seit einiger Zeit ist man bemüht, für die oben angegebenen Kontakte die Edelmetallschichten durch Zinn- bzw. Zinn/Blei-Schichten zu ersetzen. Zinn-Schichten können durch Feuerverzinnung oder ebenfalls mittels galvanischer Bäder aufgebracht werden. Aus der DE-A 2 413 402 sind gleitfähige Zinn-Schichten für elektrische Gleitkontakte an Steckelementen bekannt, bei denen die insbesondere galvanisch aufgebrachten Zinn- oder auch Zinn/Blei-Schichten im Kugelpolierverfahren unter Zugabe von die Gleitung förderlichen Stoffen, wie Graphitpuder, im Grenzbereich der Oberfläche inkorporiert und gleichzeitig kalt verfestigt werden.

Beim Stand der Technik erfolgt der Einbau des Graphits in die Zinnschicht also nur mechanisch in die Grenzfläche bis zu etwa 0,5 µm Tiefe, wozu ein separater Arbeitsgang erforderlich ist. Dabei ist die Form der zu behandelnden Teile von Bedeutung, wobei eine optimale Verteilung auf allen Grenzflächen des Kontaktes nicht erreicht werden kann.

Aufgabe der Erfindung ist es demgegenüber, ein verbessertes Verfahren zum Aufbringen von Schichten auf Zinn-Graphit- bzw. Zinn/Blei-Graphit-Basis und die zugehörigen Mittel anzugeben.

Gemäß der Erfindung ist die Aufgabe dadurch gelöst, daß ein Galvanisierbad mit einem pH-Wert 2, in dem das Graphitpulver mittels einer die Benetzung der Pulverteilchen durch das Galvanisierbad fördernden, säurebeständigen Substanz dispergiert ist, verwendet wird und daß bei Temperaturen 35°C gearbeitet wird. Dabei erfolgt die galvanische Abscheidung bei Stromdichten von 1 bis 15 A/dm^{2.}

Aus der US-A 2 489 523 war es zwar bereits bekannt zur galvanischen Abscheidung von Zinn- oder Blei-Zinn-Schichten ein stark saures Bad mit einem pH-Wert zwischen 1,4 und 2,4 zu verwenden. Graphit als leitbeständiger Zusatz war dabei allerdings nicht vorgesehen. Demgegenüber sollen bei der GB-A 1 265 472 auf Werkstücke harte Verschleißschichten aus Nickel oder Kobalt aufgebracht werden, in denen Kohlenstoff in Form von Fasern oder Whiskern vorhanden ist. Hierbei erfolgt die galvanische Abscheidung bei einem pH-Wert > 4. Erst die Erfindung hat gezeigt, daß ein Einbringen von Graphitpulver beim galvanischen Abscheiden in einem einzigen Arbeitsgang möglich ist, wenn in einem stark sauren Bad das Graphitpulver mittels einer die Benetzung der Pulverteilchen fördernden Substanz dispergiert ist.

Das für die Ausführung des erfindungsgemäßen Verfahrens geeignete Galvanisierbad hat einen pH-Wert s 2 und enthält eine säurebeständige, organische Substanz, die die Benetzung der Graphit-Pulverteilchen fördert. Dabei können die organische Substanz ein oder mehrere Stoffe aus der Gruppe Phenol und Dibutylanilin, Gelatine und Kresol, Kresol-Sulfonsäure und 2-Methyl-Pentylsulfat, Dibutyl-Natriumnaphthalinsulfonat oder Natriumlaurylsulfat und Natriumxanthogenat sein. Das im Netzmittel dispergierte Graphitpulver hat vorzugsweise eine Korngrößenverteilung < 5 jim, insbesondere mit Korngrößen < 1 µm, wobei 70% der Graphitteilchen kleiner als 1 um sind.

Im Rahmen der Erfindung wurden also geeignete Mittel gefunden, die in der Lage sind, die feinen Graphitkömer zu dispergieren und gleichzeitig deren Einbau in die galvanisch abgeschiedenen Zinn- bzw. Zinn/Blei-Schichten in hinreichendem Maße zu garantieren.

Aus der DE-C 2 634 128 war zwar bereits ein Bad und ein Verfahren zum galvanischen Abscheiden von Nickel-Graphit-Dispersionsüberzügen aus einer wäßrigen Lösung von Nickelsulfamat bekannt, das auf saurer Basis arbeitet und ein für saure Nickelbäder geeignetes Netzmittel enthält. Allerdings liegen bei Nickel andere Voraussetzungen wie bei Zinn vor. Bislang wurde davon ausgegangen, daß Schichten auf Zinn-Graphit-Basis galvanisch nicht herstellbar sind.

Aufgrund der Erfindung läßt sich bei auf Kontaktstiften galvanisch abgeschiedenen Zinn- und ZinNBlei-Schichten, die auch einen geringen Antimongehalt aufweisen können, welcher die Härte des Überzuges erhöht, die Abriebbeständigkeit erheblich verbessern. Dabei wird die notwendige Steckkraft trotz hohen Kontaktdruckes vermindert. Es konnte im einzelnen nachgewiesen werden, daß bei den galvanisch hergestellten Dispersionsüberzügen aus Zinn-Graphit- bzw. Zinn/Blei-Graphit die Abriebbeständigkeit um das 10 bis 25fache gegenüber den bisher bekannten Zinn- bzw. Zinn/Blei-Schichten erhöht ist.

Weitere Einzelheiten und Vorteile der Erfindung ergeben sich aus der nachfolgenden Beschreibung von Ausführungsbeispielen:

Bei den einzelnen Beispielen werden die metallischen Kontakte zunächst einer in der Galvanotechnik üblichen Vorbehandlung unterzogen und anschließend in einem der Elektrolyten der nachfolgend angegebenen Zusammensetzung mit einem Zinn-Graphit- bzw. Zinn/Blei-Graphit-Dispersionsüberzug beschichtet.

Die in den Beispielen angegebenen Korngrößenverteilungen < 1-5 um bedeuten, daß 70% der Graphitteilchen kleiner als 1 µm sind.

Die abgeschiedene Zinnschicht enthielt 1,6 Gew.-% Graphit. Die Abriebbeständigkeit stieg um das 10fache.

Die abgeschiedene Schicht enthielt 2 Gew.-% Graphit. Die Abriebbeständigkeit stieg um das 18fache.

Die abgeschiedene Zinnschicht enthielt 1,8 Gew.-% C. Die Abriebbeständigkeit gegenüber einer reinen Zinnschicht wurde um das 20fache erhöht.

Die abgeschiedene Zinn/Blei-Schicht (90/10) enthielt 1,8 Gew.-% Graphit und 1 Gew.-% Antimon. Die Abriebbeständigkeit gegenüber reinen Zinn/Blei-Schichten ist um das 25fache gesteigert.

Die abgeschiedene Zinn/Blei-Schicht (60/40) enthielt 1 Gew.-% Graphit und 1 Gew.-% Antimon. Die Abriebbeständigkeit steigt um das 10fiache gegenüber einer reinen Zinn/Blei-Schicht.

## Patentansprüche

1. Verfahren zur Herstellung von Zinn-Graphit- oder Zinn/Blei-Graphit-Schichten, die galvanisch mit in einem Galvanisierbad eingelagerten Graphit-Pulverteilchen in einem einzigen Arbeitsgang abgeschieden werden, dadurch gekennzeichnet, daß ein Galvanisierbad mit einem pH-Wert ≤2, in dem das Graphitpulver mittels einer die Benetzung der Pulverteilchen durch das Galvanisierbad fördernden, säurebeständigen Substanz dispergiert ist, verwendet wird und daß bei Temperaturen s 35°C gearbeitet wird.

2. Verfahren nach Anspruch 1, dadurch gekennzeichnet, daß die galvanische Abscheidung bei Stromdichten von 1 bis 15 A/dm² erfolgt.

3. Bad zum galvanischen Abscheiden von Zinn-Graphit oder Zinn/Blei-Graphit-Dispersionsüberzügen, mit einem Galvanisierbad aus einer wäßrigen Lösung von Zinn-II-Salzen oder Zinn-II- und Blei-II-Salzen, in dem Graphitpulver verteilt ist, dadurch gekennzeichnet, daß das Galvanisierbad einen pH-Wert ≤ 2 hat und eine säurebeständige, organische Substanz, die die Benetzung der Graphit-Pulverteilchen fördert, enthält.

4. Galvanisches Bad nach Anspruch 3, dadurch gekennzeichnet, daß die organische Substanz ein oder mehrere Stoffe aus der Gruppe
Phenol und Dibutylanilin,
Gelatine und Kresol,
Kresol-Sulfonsäure und 2-Methyl-Pentylsulfat,
Dibutyl-Natriumnaphthalinsulfonat oder
Natriumlaurylsulfat und Natriumxantogenat
sind.

5. Galvanisches Bad nach Anspruch 3, dadurch gekennzeichnet, daß das Graphitpulver eine Korngrößenverteilung < 5 µm, insbesondere mit Korngrößen < 1 µm, hat.

6. Galvanisches Bad nach Anspruch 3, dadurch gekennzeichnet, daß das Zinn-II-Salz Zinnsulfat, Zinnfluorborat, Zinnmethansulfonat oder Zinnmethacrylsulfonat ist.

7. Galvanisches Bad nach Anspruch 3, dadurch gekennzeichnet, daß das Blei-II-Salz Bleimethacrylsulfonat oder Bleimethansulfonat ist.

8. Galvanisches Bad nach Anspruch 3, dadurch gekennzeichnet, daß zusätzlich ein Antimonsalz, beispielsweise Kalium-Antimon-III-Oxidtartrat vorhanden ist.

9. Galvanisches Bad nach Anspruch 3, dadurch gekennzeichnet, daß die saure Lösung Schwefelsäure, Borflußsäure, Methansulfonsäure oder Methacrylsulfonsäure enthält.

10. Galvanisches Bad nach Anspruch 3, dadurch gekennzeichnet, daß es Zinnsulfat entsprechend 26 g Sn/i, 140 g/l Schwefelsäure, 5 g/l Phenol, 1 g/l Dibutylanilin und 100 g/l Graphit enthält.

11. Galvanisches Bad nach Anspruch 3, dadurch gekennzeichnet, daß es Zinnfluorborat entsprechend 66 g Sn/l, 120 g/I Borflußsäure, 20 g/l Borsäure, 4 g/I Gelatine, 6 g/l Kresol, und 100 g/l Graphit enthält.

12. Galvanisches Bad nach Anspruch 3, dadurch gekennzeichnet, daß es Zinn-II-Methansulfonat entsprechend 70 g Sn/l, 300 g/I Methansulfonsäure, 6 g/I Kresol-Sulfonsäure, 8 g/I 2-Methyl-Pentylsulfat, und 100 g/I Graphit enthält.

13. Galvanisches Bad nach Anspruch 3, dadurch gekennzeichnet, daß es Zinn-II-Methacrylsulfonat entsprechend 70 g Sn/i, Blei-II-Methacrylsulfonat entsprechend 6 g Pb/l, 110 g/I Methacrylsulfonsäure, 3 g/l Kalium-Antimon-III-Oxidtartrat, 0,5 g/l Dibutyl-Natriumnaphthalinsulfonat und 100 g/I Graphit enthält.

14. Galvanisches Bad nach Anspruch 3, dadurch gekennzeichnet, daß es Zinn-II-Methansulfonat entsprechend 9 g Sn/l, Blei-II-Methansulfonat entsprechend 4,5 g Pb/I, 250 g/I Methansulfonsäure, 0,5 g/l Natriumlaurylsulfat, 0,1 g/I Natriumxanthogenat und 60 g/I Graphit enthält.

## Claims

1. A process for the production of tin-graphite or tin/lead graphite layers which are electrodeposited in a single step using an electroplating bath in which graphite powder particles are incorporated, characterised in that an electroplating bath having a pH value ≤ 2 in which the graphite powder is dispersed by means of an acid-resistant substance that promotes the wetting of the particles by the electroplating bath is used and that the process is carried out at ≤35°C.

2. A process according to claim 1, characterised in that the electrodeposition takes place at current densities of 1 to 15 A/dm².

3. A bath for electrodeposition of tin-graphite or tin/lead-graphite dispersion coatings with an electroplating bath comprising an aqueous solution of tin-II salts or tin-II and lead-II salts in which graphite powder is dispersed, characterised in that the electroplating bath has a pH of ≤ 2 and contains an acid-resistant organic substance that promotes the wetting of the graphite powder particles.

4. An electroplating bath according to claim 3, characterised in that the organic substance is one or more substances from the group
phenol and dibutylaniline,
gelatine and cresol,
cresol sulphonic acid and 2-methyl pentyl sulphate,
dibutyl sodium naphthalene sulphonate, or
sodium lauryl sulphate and sodium xanthogenate.

5. An electroplating bath according to claim 3, characterised in that the graphite powder has a grain size distribution < 5 µm, in particular with grain sizes < 1 µm.

6. An electroplating bath according to claim 3, characterised in that the tin-II salt is stannous sulphate, stannous fluoborate, tin methane sulphonate or tin methacryl sulphonate.

7. An electroplating bath according to claim 3, characterised in that the lead-II salt is lead methacryl sulphonate or lead methane sulphonate.

8. An electroplating bath according to claim 3, characterised in that in addition an antimony salt, for example potassium antimony-III oxide tartrate, is present.

9. An electroplating bath according to claim 3, characterised in that the acid solution contains sulphuric acid, fluoboric acid, methane sulphonic acid or methacryl sulphonic acid.

10. An electroplating bath according to claim 3, characterised in that it contains tin sulphate corresponding to 26 g Sn/I, 140 g/I sulphuric acid, 5 g/I phenol, 1 g/I dibutylaniline and 100 g/I graphite.

11. An electroplating bath according to claim 3, characterised in that it contains tin fluoborate corresponding to 66 g Sn/I, 120 g/I fluoboric acid, 20 g/I boric acid, 4 g/l gelatine, 6 g/I cresol and 100 g/I graphite.

12. An electroplating bath according to claim 3, characterised in that it contains tin-II-methane sulphonate corresponding to 70 g Sn/I, 300 g/I methane sulphonic acid, 6 g/l cresol sulphonic acid, 8 g/l 2-methylpentyl sulphate and 100 g/l graphite.

13. An electroplating bath according to claim 3, characterised in that it contains tin-II-methacryl sulphonate corresponding to 70 g Sn/l, lead-II methacryl sulphonate corresponding to 6 g Pb/l, 110 g/l methacryl sulphonic acid, 3 g/I potassium antimony-III-oxide tartrate, 0.5 g/l dibutyl sodium naphthalene sulphonate and 100 g/l graphite.

14. An electroplating bath according to claim 3, characterised in that it contains tin-II methane sulphonate corresponding to 9 g Sn/I, lead-II methane sulphonate corresponding to 4.5 g Pb/I, 250 g/l methane sulphonic acid, 0.5 g/I sodium lauryl sulphate, 0.1 g/I sodium xanthogenate and 60 g/I graphite.

## Revendications

1. Procédé de préparation de couches d'étain-graphite ou d'étain/plomb-graphite, qui sont déposées par électrolyse en une seule phase opératoire, avec des particules de poudre de graphite introduites dans un bain de dépôt par électrolyse, caractérisé en ce qu'il consiste à utiliser un bain de dépôt par électrolyse ayant un pH inférieur ou égal à 2, et dans lequel la poudre de graphite est dispersée au moyen d'une substance qui résiste aux acides et qui favorise le mouillage des particules de poudre par le bain de dépôt par électrolyse, et à opérer à des températures inférieures ou égales à 35_{°}C.

2. Procédé suivant la revendication 1, caractérisé en ce qu'il consiste à effectuer le dépôt par électrolyse à des densités de courant de 1 à 15 A/dm².

3. Bain de dépôt par électrolyse de revêtements d'étain-graphite ou d'étain/plomb-graphite durcis par dispersion, comprenant un bain de dépôt par électrolyse constitué d'une solution aqueuse de sels d'étain-II ou de sels d'étain-II et de plomb-II, dans lequel est répartie de la poudre de graphite, caractérisé en ce que le bain de dépôt par électrolyse a un pH inférieur ou égal à 2 et contient une substance organique qui résiste aux acides et qui favorise le mouillage des particules de poudre de graphite.

4. Bain de dépôt par électrolyse suivant la revendication 3, caractérisé en ce que la substance organique est l'une ou plusieurs des matières choisies dans le groupe
phénol et dibutylaniline,
gélatine et crésol,
acide crésolsulfonique et sulfate de 2-méthylpentyle,
dibutylnaphtalènesulfonate de sodium ou
laurylsulfate de sodium et xanthogénate de sodium.

5. Bain de dépôt par électrolyse suivant la revendication 3, caractérisé en ce que la poudre de graphite a une répartition granulométrique inférieure à 5 microns et notamment une granulométrie inférieure à 1 micron.

6. Bain de dépôt par électrolyse suivant la revendication 3, caractérisé en ce que le sel d'étain-II est du sulfate d'étain, du fluoborate d'étain, du méthanesulfonate d'étain ou du méthacrylsulfonate d'étain.

7. Bain de dépôt par électrolyse suivant la revendication 3, caractérisé en ce que le sel de plomb-II est du méthacrylsulfonate de plomb ou du méthanesulfonate de plomb.

8. Bain de dépôt par électrolyse suivant la revendication 3, caractérisé en ce qu'il est prévu, en outre, un sel d'antimoine, par exemple un tartrate de potassium et d'oxyde d'antimoine-III.

9. Bain de dépôt par électrolyse suivant la revendication 3, caractérisé en ce que la solution acide contient de l'acide sulfurique, de l'acide borofluorhydrique, de l'acide méthanesulfonique ou de l'acide méthacrylsulfonique.

10. Bain de dépôt par électrolyse suivant la revendication 3, caractérisé en ce qu'il contient du sulfate d'étain à raison de 26 g de Sn/l, 140 g d'acide sulfurique/l, 5 g de phénol/l, ₁ g de dibutylaniline/l et 100 g de graphite/l.

11. Bain de dépôt par électrolyse suivant la revendication 3, caractérisé en ce qu'il contient du fluoro- bate d'étain à raison de 66 g de Sn/l, 10 g d'acide borofluorhydrique/l, 20 g d'acide borique/l, 4 g de gélati- ne/l, 6 g de crésol/1 et 100 g de graphite/l.

12. Bain de dépôt par électrolyse suivant la revendication 3, caractérisé en ce qu'il contient du méthanesulfonate d'étain-II à raison de 70 g de Sn/l, 300 g d'acide méthanesulfonique/l, 6 g d'acide crésolsul- fonique/l, 8 g de sulfate de 2-méthylpentyle/l et 100 g de graphite/l.

13. Bain de dépôt par électrolyse suivant la revendication 3, caractérisé en ce qu'il contient du méthacrylsulfonate d'étain-II 70 g de Sn/l, du méthacrylsulfonate de plomb-II à raison de 6 g/I de plomb, 110 g d'acide méthacrylsulfonique/l, 3 g de tartrate de potassium et d'oxyde d'antimoine-III/l, 0,5 g de dibutylnaphtalènesulfonate de sodium/l et 100 g de graphite/I.

14. Bain de dépôt par électrolyse suivant la revendication 3, caractérisé en ce qu'il contient du méthanesulfonate d'étain-II à raison de 9 g de Sn/l, du méthanesulfonate de plomb-II à raison de 4,5 g de plomb/l, 250 g d'acide méthanesulfonate/l, 0,5 g de laurylsulfate de sodium/l, 0,1 g de xanthogénate de sodium/1 et 60 g de graphite/l.
